# EUROPÄISCHE PATENTANMELDUNG

(11) **EP 0 623 475 A1**
(43) Veröffentlichungstag der Anmeldung: **09.11.1994**
(21) Anmeldenummer: 93107178.1
(22) Anmeldetag: 03.05.1993
(51) Int. Cl.: B41M 5/035, B41M 1/28, G03G 7/00

(54) **Verfahren zum Uebertragen von Motiven**

(71) Anmelder: INTRON, INGENIEUR-UNTERNEHMUNG AG, CH-8600 Dübendorf (CH)
(72) Erfinder: Ganz, Karl, CH-6311 Finstersee (CH)
(74) Vertreter: Kern, Wolfgang, Dipl.-Ing.

(57) **Zusammenfassung**

Ein Motiv einer Originalvorlage wird mit Hilfe eines Zwischenträgers, der eine Laserkopie der Originalvorlage ist, auf einen Träger, z. B. eine Metallplatte übertragen. Die Metallplatte ist auf einer Oberfläche mit einer Lackschicht versehen, die bei erhöhter Temperatur getrocknet wird. Das motivbildende Material dringt aufgrund der Anwendung von Wärme und Druck in die dadurch erweichte Lackschicht ein, die in der Folge aushärtet. Es entsteht eine witterungsbeständige und kratzfeste Kopie der Originalvorlage.

## Beschreibung

Die Erfindung betrifft ein Verfahren zum Übertragen von Motiven von einer Originalvorlage auf einen Träger unter Verwendung eines Zwischenträgers gemäß dem Oberbegriff des Anspruches 1.

Aus der DE-OS 41 18 922 ist ein Verfahren zum Übertragen von Motiven bekannt, bei dem das auf einer Originalvorlage befindliche Motiv auf einen Zwischenträger kopiert wird, wobei das auf den Zwischenträger übertragene Motiv aus einem Material, z.B. Toner besteht, und das motivbildende Material während eines bestimmten Zeitraumes durch Wärme und unter zusätzlicher gleichzeitiger Aufbringung von Druck ohne Veränderung seiner Struktur auf den Träger übertragen wird. Mit diesem Verfahren können Motive auf jegliche Art von Trägern übertragen werden, jedoch haftet diesen der Nachteil an, daß die übertragenen Motive nicht witterungsbeständig und kratzfest sind.

Hier will die Erfindung Abhilfe schaffen. Die Erfindung wie sie in den Ansprüchen gekennzeichnet ist, löst die Aufgabe ein Verfahren zum Übertragen von Motiven zu schaffen, mit dem eine einfache und kostengünstige Übertragung von Motiven in witterungsbeständiger und kratzfester Ausführung gewährleistet ist.

Durch die gleichzeitige Anwendung von Wärme und Druck dringt das motivbildende Material in die durch Wärme erweichte Schicht ein und es wird eine geschlossene Oberflächenschicht gebildet. Nachfolgend wird anhand von Ausführungsbeispielen die Erfindung erläutert.

### Beispiel 1

Ein auf einer Fotografie vorhandener Schriftzug soll auf eine Metallplatte übertragen werden.

In einem ersten Schritt wird die Metallplatte auf einer Oberfläche mit einer Schicht aus einem wäßrigen, blei- und chromatfreiem Lack auf Vinyl-Copolymerharzbasis (Farbe) versehen und getrocknet.

In einem zweiten Schritt wird der Schriftzug in einem an sich bekannten Laserkopiergerät auf eine Folie kopiert, die den Zwischenträger bildet.

In einem dritten Schritt wird die Folie mit schriftzugbildenden Toner auf die Oberfläche der beschichteten Metallplatte aufgelegt. Diese Anordnung wird danach während eines bestimmten Zeitraumes, der im Bereich von 3 - 60 s liegt, einem Druck von ca. 5 - 70 N/cm2 und einer bestimmten Temperatur ausgesetzt, die zwischen 95 und 115 Grad Celsius liegt, um den schriftzugbildenden Toner von der Folie in die Lackschicht zu übertragen. Bei diesem Vorgang wird die Lackschicht zu Beginn des Vorganges erweicht, so daß die Adhäsion der Lackpartikel verändert wird und die Poren sich öffnen, wodurch der Toner in die Lackschicht eindringt.

Dabei tritt keine Änderung in der Struktur und Form des Schriftzuges auf. Aufgrund der zugeführten Wärme härtet die Lackschicht nachfolgend aus. Das Resultat ist eine den Schriftzug enthaltende ausgehärtete Lackschicht, die witterungsbeständig und kratzfest ist. Das vorstehend beschriebene Verfahren wird auf dem Anlagesystem durchgeführt, das in der DE-OS 41 18 922 beschrieben ist und wird daher nicht ausführlich beschrieben.

### Beispiel 2

Ein auf einem Papierbogen vorhandener Schriftzug soll auf eine Metallplatte übertagen werden.

In einem ersten Schritt wird die Metallplatte auf einer Oberfläche mit einer Schicht aus waßerlöslichem Lack auf silikonmodifizierter Polyesterbasis aufgebracht und anschliessend bei ca. 140 Grad Celsius getrocknet. Die nachfolgenden Schritte 2 und 3 werden gleich wie die Schritte 1 und 2 im Beispiel 1 ausgeführt. In einem vierten Schritt die das motivbildende Material enthaltende Lackschicht bei min. 160 Grad Celsius ausgehärtet.

## Patentansprüche

1. Verfahren zum Übertragen von Motiven von einer Originalvorlage auf einen Träger unter Verwendung eines Zwischenträgers, bei welchem Verfahren das auf der Originalvorlage befindliche Motiv von dieser auf den Zwischenträger, z.B. eine Folie kopiert wird, das auf den Zwischenträger übertragene Motiv aus einem Material ausgewählt aus der Gruppe Toner, Pigment gebildet wird und bei welchem das auf den Zwischenträger aufgebrachte motivbildende Material durch Wärme und Druck auf eine behandelte Oberfläche des Trägers übertragen wird, dadurch gekennzeichnet , daß die zur Aufnahme des motivbildenden Materials bestimmte Oberfläche des Trägers mit einer Schicht aus waßerlöslichem Lack versehen wird und daß bei der Übertragung eine Wärmemenge zugeführt wird, welche die zur Übertragung des motivbildenden Materials erweichte Lackschicht nach der Übertragung aushärtet.

2. Verfahren nach Anspruch 1 dadurch gekennzeichnet, daß ein blei- und chromatfreier Lack auf Vinyl-Copolymerharzbasis verwendet wird.

3. Verfahren nach Anspruch 1 dadurch gekennzeichnet, ein blei- und chromatfreier Lack auf der Basis wäßriger Polyacrylate verwendet wird.

4. Verfahren nach einem der Ansprüche 1 oder 2 dadurch gekennzeichnet, daß eine auf den Träger aufgelegte Folie, z. B. aus Polypropylen mit Wärme und Druck behandelt wird, um die Oberflächenstruktur des übertragenen motivbildenden Materials zu verändern.

5. Verfahren nach einem der Ansprüche 1 oder 3 dadurch gekennzeichnet, daß die aufgebrachte Lackschicht bei ca. 140 Grad Celsius getrocknet wird, daß das motivbildende Material auf die Lackschicht übertragen wird und daß die Lackschicht bei ca. 160 Grad Celsius ausgehärtet wird.

6. Verfahren nach einem der Ansprüche 1 bis 5 dadurch gekennzeichnet, daß der Lack weiß, farbig oder farblos ist.

7. Verfahren nach einem der Ansprüche 1 bis 6 dadurch gekennzeichnet, daß der Lack ein 1-Komponenten Lack ist.

8. Verfahren nach einem der Ansprüche 1 bis 6 dadurch gekennzeichnet, daß der Lack ein 2-Komponenten Lack ist.
